# EUROPÄISCHE PATENTSCHRIFT

(11) **EP 1 314 495 B1**
(45) Veröffentlichungstag und Bekanntmachung des Hinweises auf die Patenterteilung: **11.01.2017**
(21) Anmeldenummer: 02025371.2
(22) Anmeldetag: 14.11.2002
(51) Int. Cl.: C22C 9/06, B22D 11/06

(54) **Mantel für eine Giesswalze einer Zweiwalzengiessanlage**
Sleeve for a casting roll of a twin roll continuous caster
Manchon pour cylindre de coulée d'une installation de coulée continue entre cylindres

(30) Priorität: 21.11.2001 DE 10156926; 31.05.2002 DE 10224268
(43) Veröffentlichungstag der Anmeldung: 28.05.2003
(73) Patentinhaber: KME Germany GmbH & Co. KG, 49074 Osnabrück (DE)
(72) Erfinder: Rode, Dirk, Dr.-Ing., 49088 Osnabrück (DE); Helmenkamp, Thomas, Dipl.-Ing., 49084 Osnabrück (DE); Reichert, Fred, Ing., 49565 Bramsche (DE); Wobker, Hans-Günter, Dr.-Ing., 40565 Bramsche (DE)
(74) Vertreter: Griepenstroh, Jörg

(56) Entgegenhaltungen:
- EP-A- 0 548 636
- EP-A- 0 774 525
- EP-A- 1 314 789
- DE-A- 10 018 504
- US-A- 4 179 314
- US-A- 4 377 424
- US-A- 4 599 120
- PATENT ABSTRACTS OF JAPAN vol. 1997, no. 08, 29. August 1997 (1997-08-29) & JP 09 108776 A (NGK INSULATORS LTD), 28. April 1997 (1997-04-28)
- PATENT ABSTRACTS OF JAPAN vol. 014, no. 318 (C-0738), 9. Juli 1990 (1990-07-09) & JP 02 111835 A (CHUETSU GOKIN CHUKO KK), 24. April 1990 (1990-04-24)
- PATENT ABSTRACTS OF JAPAN vol. 014, no. 431 (C-0759), 17. September 1990 (1990-09-17) & JP 02 166248 A (CHUETSU GOKIN CHUKO KK), 26. Juni 1990 (1990-06-26)
- ROBERGE J-L ET AL: "LE CUPROGREEN 700/40 ALLIAGE DE SUBSTITUTION DES CUPRO-DERYLLIUMS" FONDERIE, FONDEUR D'AUJOURD'HUI, EDITIONS TECHNIQUES DES INDUSTRIES DE LA FONDERIE. PARIS, FR, Nr. 146, 1. Juni 1995 (1995-06-01), Seiten 13-20, XP000527729 ISSN: 0249-3136

## Beschreibung

Die Erfindung betrifft eine Gießwalze für eine Zweiwalzengießanlage.

Das weltweite Ziel, insbesondere der Stahlindustrie, Halbzeug möglichst endabmessungsnah zu gießen, um Warm- und/oder Kaltverformungsschritte einzusparen, hat seit etwa 1980 zu einer Reihe von Entwicklungen, beispielsweise in Ein- und Zweiwalzen-Stranggießverfahren geführt.

Bei diesen Gießverfahren treten an den wassergekühlten Walzen oder Rollen beim Gießen von Stahllegierungen, Nickel, Kupfer sowie Legierungen, die sich nur schwer warm walzen lassen, im Eingießbereich der Schmelze sehr hohe Oberflächentemperaturen auf. Diese liegen z.B. beim endabmessungsnahen Gießen einer Stahllegierung bei 350°C bis 450°C, wobei die Mäntel der Gießwalzen aus einem CuCrZr-Werkstoff mit einer elektrischen Leitfähigkeit von 48 Sm/mm² und einer Wärmeleitfähigkeit von etwa 320 W/mK bestehen. Werkstoffe auf CuCrZr-Basis wurden bisher vornehmlich für thermisch hoch beanspruchte Stranggießkokillen und Gießräder eingesetzt. Die Oberflächentemperatur fällt bei diesen Werkstoffen durch die Kühlung der Gießwalzen zyklisch bei jeder Umdrehung kurz vor dem Eingießbereich auf etwa 150 °C bis 200 °C ab. Auf der gekühlten Rückseite der Gießwalzen bleibt sie dagegen während des Umlaufs weitgehend konstant bei etwa 30 °C bis 40 °C. Der Temperaturgradient zwischen Oberfläche und Rückseite in Kombination mit der zyklischen Änderung der Oberflächentemperatur der Gießwalzen bewirkt thermische Spannungen im Oberflächenbereich des Mantelwerkstoffs.

Gemäß Untersuchungen des Ermüdungsverhaltens an dem bisher verwendeten CuCrZr-Werkstoff bei verschiedenen Temperaturen mit einer Dehnungsamplitude von ± 0,3 % und einer Frequenz von 0,5 Hertz - diese Parameter entsprechen etwa einer Umdrehungsgeschwindigkeit der Gießwalzen von 30 U/min - ist beispielsweise bei einer maximalen Oberflächentemperatur von 400 °C, entsprechend einer Wanddicke von 25 mm oberhalb der Wasserkühlung, im günstigsten Fall eine Lebensdauer von 3000 Zyklen bis zur Rißbildung zu erwarten. Die Gießwalzen müssen daher bereits nach einer relativ kurzen Betriebszeit von etwa 100 Minuten zwecks Beseitigung von Oberflächenrissen nachgearbeitet werden. Die Standzeit zwischen den Nacharbeiten ist dabei unter anderem wesentlich von der Wirksamkeit der Schmier-/Trennmittel an der Gießfläche, der konstruktiv und prozeßbedingten Kühlung sowie der Gießgeschwindigkeit abhängig. Für das Auswechseln der Gießwalzen muß die Gießmaschine angehalten und der Gießvorgang unterbrochen werden.

Ein weiterer Nachteil des bewährten Kokillenwerkstoffs CuCrZr ist die für diesen Anwendungsfall relativ geringe Härte von etwa 110 HBW bis 130 HBW. Bei einem Ein- oder Zweiwalzen-Stranggießverfahren ist es nämlich nicht vermeidbar, daß bereits vor dem Eingießbereich Stahlspritzer auf die Walzenoberflächen gelangen. Die erstarrten Stahlpartikel werden dann in die relativ weichen Oberflächen der Gießwalzen gedrückt, wodurch die Oberflächenqualität der gegossenen Bänder von etwa 1,5 mm bis 4 mm Dicke erheblich beeinträchtigt wird.

Auch die geringere elektrische Leitfähigkeit einer bekannten CuNiBe-Legierung mit einem Zusatz von bis zu 1 % Niob führt im Vergleich zu einer CuCrZr-Legierung zu einer höheren Oberflächentemperatur. Da sich die elektrische Leitfähigkeit etwa proportional zur Wärmeleitfähigkeit verhält, wird sich die Oberflächentemperatur eines Mantels einer Gießwalze aus der CuNiBe-Legierung im Vergleich zu einer Gießwalze mit einem Mantel aus CuCrZr mit einer maximalen Temperatur von 400 °C an der Oberfläche und 30 °C auf der Rückseite auf etwa 540 °C erhöhen. Ternäre CuNiBe- bzw. CuCoBe-Legierungen weisen zwar grundsätzlich eine Brinellhärte von über 200 HBW auf, jedoch erreicht die elektrische Leitfähigkeit der aus diesen Werkstoffen hergestellten Standard-Halbzeuge, wie beispielsweise Stangen zur Fertigung von Widerstandsschweißelektroden bzw. Blechen und Bändern zur Herstellung von Federn oder Leadframes, allenfalls im Bereich von 26 Sm/mm² bis etwa 32 Sm/mm² liegende Werte. Unter optimalen Bedingungen wäre mit diesen Standardwerkstoffen lediglich eine Oberflächentemperatur am Mantel einer Gießwalze von etwa 585 °C zu erreichen.

Auch für die aus dem US-Patent 4,179,314 grundsätzlich bekannten CuCoBeZr- bzw. CuNiBeZr-Legierungen ergeben sich keine Hinweise, daß bei gezielter Auswahl der Legierungskomponenten Leitfähigkeitswerte von > 38 Sm/mm² in Verbindung mit einer Mindesthärte von 200 HBW erreichbar sind.

Eine aushärtbare Kupferlegierung als Werkstoff zur Herstellung von Stranggußkokillen ist sowohl aus dem US-Patent 4,377,424 als auch aus der DE 100 18 504 A1 bekannt. Aushärtbare Kupferlegierungen können auch als Werkstoff zur Herstellung von Gießereiformen verwendet werden (US 4,599,120 A). Grundsätzlich werden an die Werkstoffe von Stranggießkokillen und Gießereiformen andere Anforderungen gestellt als an Werkstoffe für Gießwalzen.

Im Umfang der EP 0 548 636 B1 zählt ferner zum Stand der Technik die Verwendung einer aushärtbaren Kupferlegierung aus 1,0 % bis 2,6 % Nickel, das ganz oder teilweise durch Kobalt ersetzt sein kann, 0,1 % bis 0,45 % Beryllium, wahlweise 0,05 % bis 0,25 % Zirkonium und gegebenenfalls bis zu maximal 0,15 % mindestens eines Elements aus der Niob, Tantal, Vanadium, Titan, Chrom, Cer und Hafnium umfassenden Gruppe, Rest Kupfer einschließlich herstellungsbedingter Verunreinigungen und üblicher Verarbeitungszusätze mit einer Brinellhärte von mindestens 200 HBW und einer elektrischen Leitfähigkeit über 38 Sm/mm² als Werkstoff zur Herstellung von Gießwalzen und Gießrädern.

Legierungen mit diesen Zusammensetzungen, wie beispielsweise die Legierungen CuCo2Be0,5 oder CuNi2Be0,5 weisen aufgrund des relativ hohen Legierungselementgehaltes Nachteile in der Warmumformbarkeit auf. Es sind jedoch hohe Warmumformgrade erforderlich, um, ausgehend vom grobkörnigen Gußgefüge mit mehreren Millimetern Korngröße, ein feinkörnigeres Erzeugnis mit einer Korngröße < 1,5 mm (nach ASTM E 112) zu erreichen. Insbesondere für großformatige Gießwalzen sind bislang nur mit sehr hohem Aufwand genügend große Gußblöcke mit ausreichender Qualität herstellbar; kaum verfügbar sind jedoch technische Umformeinrichtungen, um mit einem vertretbaren Aufwand eine ausreichend hohe Warmdurchknetung zur Umkristallisation des Gußgefüges in ein Feinkorngefüge zu realisieren.

Der Erfindung liegt - ausgehend vom Stand der Technik - die Aufgabe zugrunde, eine Gießwalze als Bestandteil einer Zweiwalzengießanlage zu schaffen, welche beim endabmessungsnahen Gießen von Bändern aus Nichteisenmetallen ohne weiteres wechselnden Temperaturbeanspruchungen und hohen Walzendrücken bei einer hohen Standzeit ausgesetzt werden kann.

Diese Aufgabe wird mit den im Patentanspruch 1 angegebenen Merkmalen gelöst.

Durch die Verwendung einer CuCoBeZr(Mg)-Legierung mit bewußt abgestuftem niedrigem Co- und Be-Gehalt kann einerseits eine noch ausreichende Aushärtbarkeit des Werkstoffs zur Erzielung hoher Festigkeit, Härte und Leitfähigkeit sichergestellt werden; andererseits sind nur geringe Warmumformgrade zur vollständigen Umkristallisation der Gußstruktur und Einstellung eines feinkörnigen Gefüges mit ausreichender Plastizität erforderlich.

Der Mantel wird durch die Verarbeitungsschritte Gießen, Warmumformen, Lösungsglühen bei 850 °C bis 980 °C, Kaltumformen bis zu 30 % sowie Aushärten bei 400 °C bis 550 °C innerhalb eines Zeitraums von 4-32 h hergestellt, wobei der Mantel eine maximale mittlere Korngröße von 1,5 mm nach ASTM E 112, eine Härte von mindestens 170 HBW und eine elektrische Leitfähigkeit von mindestens 26 Sm/mm² aufweist.

Dank einer derart ausgebildeten Gießwalze als Bestandteil einer Zweiwalzengießanlage gelingt es, die Geschwindigkeit beim Abgießen eines Bands aus einem Nichteisenmetall, insbesondere aus Aluminium bzw. einer Aluminiumlegierung, um mehr als das Doppelte gegenüber einer mit reinen Stahlmänteln bestückten Walzenanordnung zu steigern. Außerdem wird eine deutlich verbesserte Oberflächenqualität des abgegossenen Bands erzielt. Auch ist eine erheblich längere Standzeit des Mantels gewährleistet.

Die Gießwalze kann als hohler Zylinder, das heißt eigensteif ohne Kern ausgebildet sein. Die mit den zu gießenden Bändern in Kontakt gelangende Oberfläche kann allerdings auch Bestandteil eines Mantels mit einem Kern, insbesondere einem Stahlkern sein. Der Mantel kann dann auf einen solchen Kern als Träger aufgeschrumpft, gehippt oder aufgezogen und dann mechanisch verklemmt sein.

Ferner ist es denkbar, daß bei Verwendung eines Mantels dieser ein- oder mehrlagig ausgebildet sein kann.

Die Hüllfläche der Oberfläche der Gießwalze kann zylindrisch oder mit einer Bombierung ausgeführt sein, um gegebenenfalls eine Walzendurchbiegung zu kompensieren.

Eine weitere Verbesserung der mechanischen Eigenschaften des Mantels, insbesondere eine Erhöhung der Zugfestigkeit, kann nach Patentanspruch 2 vorteilhaft dadurch erzielt werden, daß die Kupferlegierung 0,03 % bis 0,35 % Zirkonium und 0,005 % bis 0,05 % Magnesium enthält.

Gemäß einer weiteren Ausführungsform (Patentanspruch 3) enthält die Kupferlegierung für den Mantel einen Anteil < 1,0 % Kobalt, 0,15 % bis 0,3 % Beryllium und 0,15 % bis 0,3 % Zirkonium.

Vorteilhaft ist es ferner, wenn nach Patentanspruch 4 in der Kupferlegierung des Mantels das Verhältnis Kobalt zu Beryllium zwischen 2 und 15 beträgt.

Insbesondere beträgt nach Patentanspruch 5 dieses Verhältnis von Kobalt zu Beryllium 2,2 bis 5.

Die Erfindung läßt es zu, daß entsprechend den Merkmalen des Patentanspruchs 6 die Kupferlegierung neben Kobalt bis zu 0,6 % Nickel enthält.

Weitere Verbesserungen der mechanischen Eigenschaften der Gießwalze können erreicht werden, wenn gemäß Patentanspruch 7 die Kupferlegierung des Mantels bis maximal 0,15 % mindestens eines Elements aus der Niob, Mangan, Tantal, Vanadium, Titan, Chrom, Cer und Hafnium umfassenden Gruppe enthält.

Besonders vorteilhaft erweist es sich, wenn der Mantel gemäß Patentanspruch 8 im ausgehärteten Zustand eine mittlere Korngröße von 30 µm bis 500 µm nach ASTM E 112, eine Härte von mindestens 185 HBW, eine Leitfähigkeit zwischen 30 und 36 Sm/mm², eine 0,2 % Dehngrenze von mindestens 450 MPa und eine Bruchdehnung von mindestens 12 % aufweist.

Wenn entsprechend den Merkmalen des Patentanspruchs 9 der Mantel mit einer Beschichtung versehen ist, welche die Wärmedurchlässigkeit reduziert bzw. den Wärmefluß vergleichmäßigt, kann die Produktqualität des abgegossenen Bands aus einem Nichteisenmetall, insbesondere jedoch aus Aluminium bzw. einer Aluminiumlegierung, noch weiter gesteigert werden. Diese Beschichtung wird gezielt aufgrund des Betriebsverhaltens des Mantels aus einer Kupferlegierung bei insbesondere einem Aluminiumband dadurch bewirkt, daß sich zu Beginn eines Abgieß- und Walzvorgangs aus dem Zusammenwirken von Kupfer mit Aluminium auf der Oberfläche des Mantels eine Adhäsionsschicht bildet, aus der dann im weiteren Verlauf des Gießverfahrens Aluminium in die Kupferoberfläche eindringen und dort eine stabile widerstandsfähige Diffusionsschicht ausbilden kann, deren Dicke und Eigenschaft durch Gießgeschwindigkeit und Kühlbedingungen wesentlich bestimmt sind. Hierdurch wird die Oberflächenqualität des Aluminiumbands verbessert und folglich die Produktqualität deutlich erhöht.

Mit den Merkmalen des Patentanspruchs 10 kann die Standzeit des Mantels noch mehr verlängert werden.

Die Oberfläche der Gießwalze kann nach Patentanspruch 11 glatt ausgebildet sein. Diese Gestaltung ist insbesondere durch Walzen erzielbar. Auf diese Weise werden in der Randzone Druckspannungen induziert, die einen zusätzlichen Widerstand gegen Rißbildung und Rißfortschritt ermöglichen, um die Lebensdauer der Gießwalze zu erhöhen.

Ferner ist es denkbar, daß entsprechend Patentanspruch 12 die Oberfläche der Gießwalze texturiert ist. Eine Texturierung kann beispielsweise durch Spanen, Rollieren, Erodieren oder Strahlen erfolgen. Durch derartige Maßnahmen kann der Wärmeübergangskoeffizient gezielt beeinflußt werden.

Schließlich ist es erfindungsgemäß noch vorstellbar, daß nach Patentanspruch 13 in die durch eine Texturierung gebildeten Vertiefungen ein Stoff mit einer gegenüber der Wärmeleitfähigkeit von Kupfer niedrigeren Wärmeleitfähigkeit eingebettet ist.

Ein derartiger Stoff kann neben einem metallischen Werkstoff, wie insbesondere Nickel oder einer Nickellegierung, auch ein keramisches Material sein. Eine derartige Verfüllung der durch eine Texturierung gebildeten Vertiefungen in der Oberfläche der Gießwalze dient der Erzeugung guter Oberflächengüten und der Sicherstellung einer nachhaltigen Beeinflussung der Wärmeleitfähigkeit.

Die Erfindung wird im folgenden noch näher erläutert. Anhand von sieben Legierungen für den Mantel einer Gießwalze (Legierungen A bis G) und drei Vergleichslegierungen (H bis J) wird gezeigt, wie kritisch die Zusammensetzung ist, um die angestrebte Eigenschaftskombination zu erreichen.

Alle Legierungen wurden in einem Tiegelofen erschmolzen und zu Rundblöcken gleichen Formats vergossen. Die Zusammensetzung in Gewichtsprozenten ist in der nachfolgenden Tabelle 1 angegeben. Der Zusatz von Magnesium dient der Vordesoxidation der Schmelze und der Zirkoniumzusatz wirkt sich positiv auf die Warmplastizität aus.

**Tabelle 1**

| Legierung | Co (%) | Ni (%) | Be (%) | Zr (%) | Mg (%) | Cu (%) |
|---|---|---|---|---|---|---|
| A | 0,68 | - | 0,20 | 0,20 | 0,03 | Rest |
| B | 1,0 | - | 0,22 | 0,22 | 0,03 | Rest |
| C | 1,4 | - | 0,20 | 0,18 | 0,02 | Rest |
| D | 0,65 | - | 0,29 | 0,21 | 0,04 | Rest |
| E | 1,0 | - | 0,31 | 0,24 | 0,01 | Rest |
| F | 1,4 | - | 0,28 | 0,29 | 0,03 | Rest |
| G | 1,0 | 0,1 | 0,22 | 0,16 | 0,03 | Rest |
| H | - | 1,7 | 0,27 | 0,16 | - | Rest |
| I | 2,1 | - | 0,55 | 0,24 | - | Rest |
| J | - | 1,4 | 0,54 | 0,20 | - | Rest |

Die Legierungen wurden anschließend mit einem geringen Verpressungsverhältnis (= Querschnitt des Gußblocks / Querschnitt der Preßstange) von 5,6:1 auf einer Strangpresse bei 950 °C zu Flachstangen verpreßt. Die Legierungen wurden danach einer mindestens 30minütigen Lösungsglühung oberhalb 850 °C mit nachfolgender Wasserabschreckung unterzogen und anschließend 4 bis 32 h im Temperaturbereich zwischen 400 °C und 550 °C ausgehärtet. Es wurden die in der nachfolgenden Tabelle 2 aufgeführten Eigenschaftskombinationen erreicht.

**Tabelle 2**

| Legierung | Rm MPa | Rp_{0,2} MPa | A % | HB 2,5 187,5 | el. Leitf. Sm/mm² | Korngröße mm |
|---|---|---|---|---|---|---|
| A | 694 | 492 | 21 | 207 | 36,8 | 0,09-0,025 |
| B | 675 | 486 | 18 | 207 | 32,8 | 0,09-0,018 |
| C | 651 | 495 | 18 | 211 | 30,0 | 0,045-0,013 |
| D | 707 | 501 | 19 | 207 | 31,4 | 0,09-0,025 |
| E | 735 | 505 | 19 | 229 | 33,6 | 0,045-0,018 |
| F | 735 | 520 | 19 | 224 | 32,3 | 0,09-0,025 |
| G | 696 | 513 | 18 | 213 | 33,5 | 0,065-0,018 |
| H | 688 | 556 | 10 | 202 | 41,0 | 2-3 |
| I | 784 | 541 | 11 | 229 | 30,3 | 1,5-3 |
| J | 645 | 510 | 4 | 198 | 30,9 | 4-6 |

- Rm: = Zugfestigkeit
- R_{P0,2}: = 0,2 % Dehngrenze
- A: = Bruchdehnung
- HBW: = Brinellhärte

Wie den Eigenschaftskombinationen zu entnehmen ist, erreichen die erfindungsgemäßen Legierungen zur Herstellung eines Mantels einer Gießwalze das angestrebte rekristallisierte Feinkorngefüge mit einer entsprechend guten Bruchdehnung. Bei den Vergleichslegierungen H bis J liegt eine Korngröße über 1,5 mm vor, wodurch die Plastizität des Materials reduziert wird.

Eine zusätzliche Festigkeitssteigerung läßt sich durch Kaltumformung vor der Aushärtung erreichen. In der nachfolgenden Tabelle 3 sind Eigenschaftskombinationen zu den Legierungen A bis J wiedergegeben, die durch Lösungsglühen des gepreßten Materials von mindestens 30 Minuten oberhalb von 850 °C mit nachfolgender Wasserabschreckung, 10 % bis 15 % Kaltwalzung (Querschnittsreduktion) und anschließender Aushärtung von 2 bis 32 Stunden im Temperaturbereich zwischen 400 °C und 550 °C erreicht werden.

**Tabelle 3**

| Legierung | Rm MPa | Rp_{0,2} MPa | A % | HBW 2,5 187,5 | el. Leitf. Sm/mm² | Korngröße mm |
|---|---|---|---|---|---|---|
| A | 688 | 532 | 20 | 211 | 36,7 | 0,13-0,025 |
| B | 679 | 534 | 18 | 207 | 34,6 | 0,045-0,018 |
| C | 741 | 600 | 17 | 227 | 34,4 | 0,065-0,018 |
| D | 690 | 537 | 21 | 207 | 32,6 | 0,065-0,025 |
| E | 735 | 576 | 19 | 230 | 34,7 | 0,045-0,018 |
| F | 741 | 600 | 17 | 227 | 34,4 | 0,13-0,025 |
| G | 695 | 591 | 15 | 224 | 33,0 | 0,18-0,035 |
| H | 751 | 689 | 9 | 202 | 40,9 | 2-4 |
| I | 836 | 712 | 10 | 229 | 31,0 | 2-3 |
| J | 726 | 651 | 6 | 198 | 31,5 | 3-6 |

Die erfindungsgemäßen Legierungen A bis G zeigen wiederum gute Bruchdehnungen und eine Korngröße unter 0,5 mm, während die Vergleichslegierungen H bis J ein grobes Korn mit einer Korngröße über 1,5 mm und niedrigere Bruchdehnungswerte aufweisen. Somit besitzen diese Kupferlegierungen eindeutige Verarbeitungsvorteile bei der Herstellung von Mänteln, insbesondere für größere Gießwalzen von Zweiwalzengießanlagen, wodurch es möglich wird, ein feinkörniges Endprodukt mit für den Anwendungsbereich optimalen Grundeigenschaften zu erzeugen.

## Patentansprüche

1. Gießwalze für eine Zweiwalzengießanlage, die beim endabmessungsnahen Gießen von Bändern aus Nichteisenmetallen einer wechselnden Temperaturbeanspruchung und hohen Walzdrücken unterliegt, welche einen Mantel aus einer aushärtbaren Kupferlegierung aus-jeweils in Gew.% ausgedrückt - 0,4 % bis 2 % Kobalt, welches teilweise durch Nickel ersetzbar ist, 0,1 % bis 0,5 % Beryllium, wahlweise 0,03 % bis 0,5 % Zirkonium, 0,005 % bis 0,1 % Magnesium und gegebenenfalls maximal 0,15 % mindestens eines Elements aus der Niob, Mangan, Tantal, Vanadium, Titan, Chrom, Cer und Hafnium umfassenden Gruppe, Rest Kupfer einschließlich herstellungsbedingter Verunreinigungen und üblicher Verarbeitungszusätze besteht und welche wenigstens hinsichtlich des Mantels durch die Verarbeitungsschritte Gießen, Warmumformen, Lösungsglühen bei 850 °C bis 980 °C, Kaltumformen bis zu 30 % sowie Aushärten bei 400 °C bis 550 °C innerhalb eines Zeitraums von 4 bis 32 h hergestellt ist und eine maximale mittlere Korngröße von 1,5 mm nach ASTM E 112, eine Härte von mindestens 170 HBW und eine elektrische Leitfähigkeit von mindestens 26 Sm/mm² aufweist.

2. Gießwalze nach Patentanspruch 1, bei welcher die Kupferlegierung 0,03 % bis 0,35 % Zirkonium und 0,005 %bis 0,05 % Magnesium enthält.

3. Gießwalze nach Patentanspruch 1 oder 2, bei welcher die Kupferlegierung einen Anteil kleiner 1,0 % Kobalt, 0,15 % bis 0,3 % Beryllium und 0,15 % bis 0,3 % Zirkonium enthält.

4. Gießwalze nach einem der Patentansprüche 1 bis 3, bei welcher in der Kupferlegierung das Verhältnis Kobalt zu Beryllium zwischen 2 und 15 beträgt.

5. Gießwalze nach Patentanspruch 4, bei welcher in der Kupferlegierung das Verhältnis Kobalt zu Beryllium zwischen 2,2 und 5 beträgt.

6. Gießwalze nach mindestens einem der Patentansprüche 1 bis 5, bei welcher die Kupferlegierung neben Kobalt bis zu 0,6 % Nickel enthält.

7. Gießwalze nach mindestens einem der Patentansprüche 1 bis 6, bei welcher die Kupferlegierung bis maximal 0,15 % mindestens eines Elements aus der Niob, Mangan, Tantal, Vanadium, Titan, Chrom, Cer und Hafnium umfassenden Gruppe enthält.

8. Gießwalze nach Patentanspruch 1, bei welcher der Mantel im ausgehärteten Zustand eine mittlere Korngröße von 30 µm bis 500 µm nach ASTM E 112, eine Härte von mindestens 185 HBW, eine Leitfähigkeit zwischen 30 und 36 Sm/mm², eine 0,2 % Dehngrenze von mindestens 450 MPa und eine Bruchdehnung von mindestens 12 % aufweist.

9. Gießwalze nach einem der Patentansprüche 1 bis 8, bei welcher der Mantel mit einer die Wärmedurchlässigkeit reduzierenden Beschichtung versehen ist.

10. Gießwalze nach Patentanspruch 9, bei welcher die Beschichtung eine hohe Oberflächenhärte aufweist.

11. Gießwalze nach einem der Patentansprüche 1 bis 10, bei welcher die Oberfläche glatt ausgebildet ist.

12. Gießwalze nach einem der Patentansprüche 1 bis 10, bei welcher die Oberfläche texturiert ist.

13. Gießwalze nach Patentanspruch 12, bei welcher in die durch die Texturierung gebildeten Vertiefungen ein Stoff mit einer gegenüber der Wärmeleitfähigkeit von Kupfer niedrigeren Wärmeleitfähigkeit eingebettet ist.

## Claims

1. Casting drum for a twin-drum casting system which is subject to a changing temperature load and high rolling pressures during casting of strips of non-ferrous metals close to finished dimensions, said twin-drum casting system consisting of a coating made from a curable copper alloy made from - expressed in % by weight respectively - 0.4% to 2% cobalt which is able to be replaced in part by nickel, 0.1% to 0.5% beryllium, optionally 0.03% to 0.5% zirconium, 0.005% to 0.1% magnesium and potentially a maximum of 0.15% of at least one element from the group comprising niobium, manganese, tantalum, vanadium, titanium, chromium, cerium and hafnium, remainder copper including impurities caused by production and usual processing additives, and which is produced, at least with regard to the coating, by the processing steps of casting, hot forming, solution annealing at 850°C to 980°C, cold forming up to 30% as well as curing at 400°C to 550°C within a period of 4 to 32 hrs, and has a maximum average grain size of 1.5 mm according to ASTM E 112, a hardness of at least 170 HBW and an electrical conductivity of at least 26 Sm/mm².

2. Casting drum according to claim 1, in which the copper alloy contains 0.03% to 0.35% zirconium and 0.005% to 0.05% magnesium.

3. Casting drum according to claim 1 or 2, in which the copper alloy contains a portion of smaller than 1.0% cobalt, 0.15% to 0.3% beryllium and 0.15% to 0.3% zirconium.

4. Casting drum according to any one of claims 1 to 3, in which the ratio of cobalt to beryllium is between 2 and 15 in the copper alloy.

5. Casting drum according to claim 4, in which the ratio of cobalt to beryllium is between 2.2 and 5 in the copper alloy.

6. Casting drum according to at least one of claims 1 to 5, in which, in addition to cobalt, the copper alloy contains up to 0.6% nickel.

7. Casting drum according to at least one of claims 1 to 6, in which the copper alloy contains up to a maximum of 0.15% of at least one element from the group comprising niobium, manganese, tantalum, vanadium, titanium, chromium, cerium and hafnium.

8. Casting drum according to claim 1, in which, in the cured state, the coating has an average grain size of 30 µm to 500 µm according to ASTM E 112, a hardness of at least 185 HBW, a conductivity of between 30 and 36 Sm/mm², a 0.2% yield strength of at least 450 MPa and an elongation at break of at least 12%.

9. Casting drum according to one of claims 1 to 8, in which the coating is provided with a coat which reduces the heat permeability.

10. Casting drum according to claim 9 in which the coat has a high surface hardness.

11. Casting drum according to one of claims 1 to 10, in which the surface is formed to be smooth.

12. Casting drum according to one of claims 1 to 10, in which the surface is textured.

13. Casting drum according to claim 12, in which a material having a thermal conductivity which is lower compared to the thermal conductivity of copper is embedded into the depressions formed by the texturing.

## Revendications

1. Cylindre de coulée pour une installation de coulée à deux cylindres, qui est soumis à une contrainte thermique et à des pressions de cylindre élevées en alternance lors de la coulée proche de la dimension finale de bandes composées de métaux non ferreux, lequel cylindre de coulée présente une gaine composée d'un alliage de cuivre durcissable composé - exprimés respectivement en % en poids - de 0,4 % à 2 % de cobalt, qui peut être remplacé en partie par du nickel, de 0,1 % à 0,5 % de béryllium, au choix de 0,03 % à 0,5 % de zirconium, 0,005 % à 0,1 % de magnésium, et éventuellement de 0,15 % au maximum d'au moins un élément parmi le groupe comprenant le niobium, le manganèse, le tantale, le vanadium, le titane, le chrome, le cérium et le hafnium, le reste étant constitué de cuivre y compris des impuretés liées à la fabrication et des additifs classiques de traitement, et lequel est fabriqué, au moins eu égard à la gaine, par les étapes de traitement de la coulée, la mise en forme à chaud, le recuit d'homogénéisation à 850 °C à 980 °C, la mise en forme à froid jusqu'à 30 % et la trempe à 400 °C à 550 °C pendant une durée allant de 4 à 32 heures et présente une granulométrie moyenne maximale de 1,5 mm selon la norme ASTM E 112, une dureté d'au moins 170 HBW et une conductivité électrique d'au moins 26 Sm/mm².

2. Cylindre de coulée selon la revendication 1, où l'alliage de cuivre contient 0,03 % à 0,35 % de zirconium et 0,005 % à 0,05 % de magnésium.

3. Cylindre de coulée selon la revendication 1 ou 2, où l'alliage de cuivre contient une proportion inférieure à 1,0 % de cobalt, 0,15 % à 0,3 % de béryllium et 0,15 % à 0,3 % de zirconium.

4. Cylindre de coulée selon l'une quelconque des revendications 1 à 3, où le rapport entre le cobalt et le béryllium dans l'alliage de cuivre est compris entre 2 et 15.

5. Cylindre de coulée selon la revendication 4, où le rapport entre le cobalt et le béryllium dans l'alliage de cuivre est compris entre 2,2 et 5.

6. Cylindre de coulée selon au moins l'une quelconque des revendications 1 à 5, où l'alliage de cuivre contient, outre le cobalt, jusqu'à 0,6 % de nickel.

7. Cylindre de coulée selon au moins l'une quelconque des revendications 1 à 6, où l'alliage de cuivre contient jusqu'à 0,15 % au maximum d'au moins un élément parmi le groupe comprenant le niobium, le manganèse, le tantale, le vanadium, le titane, le chrome, le cérium et le hafnium.

8. Cylindre de coulée selon la revendication 1, où la gaine présente, dans l'état durci, une granulométrie moyenne allant de 30 µm à 500 µm selon la norme ASTM E 112, une dureté d'au moins 185 HBW, une conductivité comprise entre 30 et 36 Sm/mm², une limite d'allongement de 0,2 % d'au moins 450 MPa et un allongement à la rupture d'au moins 12 %.

9. Cylindre de coulée selon l'une quelconque des revendications 1 à 8, où la gaine est pourvue d'un revêtement réduisant la perméabilité thermique.

10. Cylindre de coulée selon la revendication 9, où le revêtement présente une dureté superficielle élevée.

11. Cylindre de coulée selon l'une quelconque des revendications 1 à 10, où la surface est réalisée de manière lisse.

12. Cylindre de coulée selon l'une quelconque des revendications 1 à 10, où la surface est texturée.

13. Cylindre de coulée selon la revendication 12, où une substance avec une conductivité thermique plus faible par rapport à la conductivité thermique du cuivre est incorporée dans les renfoncements formés par la texturation.
